# EUROPÄISCHE PATENTSCHRIFT

(11) **EP 0 779 937 B1**
(45) Veröffentlichungstag und Bekanntmachung des Hinweises auf die Patenterteilung: **26.09.2001**
(21) Anmeldenummer: 96919584.1
(22) Anmeldetag: 25.05.1996
(51) Int. Cl.: C22C 33/02, B22F 3/10, C23C 8/22

(54) **VERFAHREN ZUM EINSATZHÄRTEN VON HÖHERMOLYBDÄNLEGIERTEN SINTERSTÄHLEN**
PROCESS FOR CASE HARDENING HIGHER MOLYBDENUM-ALLOYED SINTERED STEELS
PROCEDE POUR CEMENTER DES ACIERS FRITTES AU MOLYBDENE FORTEMENT ALLIES

(30) Priorität: 07.06.1995 DE 19520354
(43) Veröffentlichungstag der Anmeldung: 25.06.1997
(73) Patentinhaber: BT-Magnet-Technologie GmbH, 44601 Herne (DE)
(72) Erfinder: SCHNEIDER, Rudolf, D-58730 Froendenberg (DE); SCHELB, Bernhard, D-53639 Koenigswinter (DE)
(74) Vertreter: Behrens, Ralf Holger, Dipl.-Phys.
(86) Internationale Anmeldenummer: DE9600916
(87) Internationale Veröffentlichungsnummer: WO9641031

(56) Entgegenhaltungen:
- DE-A- 1 942 213
- DE-A- 2 053 842
- FR-A- 1 133 499
- GB-A- 2 038 882

## Beschreibung

Die Erfindung betrifft ein Verfahren zum Einsatzhärten von höhermolybdänlegierten Sinterstählen.

### Stand der Technik

Es ist bekannt, aus metallischen Pulvern, beispielsweise aus Stahlpulvern, durch Sintern Formkörper beliebiger Geometrie herzustellen. Die metallischen Pulver werden hierbei unter einer bestimmten Temperatur, die wenig unter dem Schmelzpunkt der Sintermaterialien liegt, wärmebehandelt. Bei der Wärmebehandlung von Sinterstählen stellen sich bekannterweise Bereiche mit unterschiedlichen Gitterstrukturen ein, in denen sich sogenanntes α-Eisen, γ-Eisen oder eine Mischstruktur aus α- und γ-Eisen einstellt. Übliche Sinterstähle, die in der Regel Kohlenstoff enthalten, sintern im Bereich des γ-Eisens. Hierbei läuft die Sinterung 10² bis 10³ mal langsamer ab als im α-Eisenbereich bei gleicher Temperatur. Werden beispielsweise Stahlpulver mit einem erhöhten Molybdängehalt gesintert, läuft die Sinterung bei Sintertemperaturen von zirka 1250°C im Bereich des α-Eisens ab. Hierbei ist nachteilig, da eine völlig kohlenstoffreine Sinterung stattfinden muß, daß bei einem anschließend erforderlich werdenden Einsatzhärten eine Kohlenstoffaufnahme in den Randbereichen des gesinterten Formkörpers nur schwer möglich ist und es zur Bildung eines spröden Karbidnetzes kommt.

### Vorteile der Erfindung

Das erfindungsgemäße Verfahren mit den im Anspruch 1 genannten Merkmalen bietet demgegenüber den Vorteil, daß höhermolybdänlegierte Sinterstähle einsatzgehärtet werden können, ohne daß es zu einer Bildung von einem spröden Karbidnetz kommt. Dadurch, daß die Sinterstähle nach dem Sintern einer Wärmebehandlung unter Anwesenheit von Kohlenstoff bei Temperaturen unterzogen werden, bei denen im Sinterstahl ein Mindestanteil an γ-Eisen von 40 % vorliegt, ist es vorteilhaft möglich, insbesondere in den Randbereichen des Sinterstahls, eine derartige Gitterstruktur zu schaffen, die anschließend zur Aufnahme von Kohlenstoff geeignet ist. Die zusätzliche Wärmebehandlung wird unmittelbar anschließend an das Sintern in einem Arbeitsschritt durchgeführt, wobei die während des Sinterns vorhandene Schutzgasatmosphäre beziehungsweise das Vakuum durch ein kohlenstoffabgebendes Mittel, das heißt, Kohlenstoff enthaltende Atmosphäre, ersetzt wird.

Beim erfindungsgemäßen Verfahren wird von der höheren Sintertemperatur auf den Temperaturbereich des Zwei-Phasen-Gebietes, heruntergekühlt, in dem ein Mindestanteil an γ-Eisen von 40 % vorliegt. Insofern ist das Vorhandensein eines Mindestanteils an γ-Eisen von 40 % für das Einsatzhärten von Sinterstählen notwendig. Würde von Raumtemperatur hochgeheißt, müßte die Zufuhr von Kohlenstoff während des Hochheizens gesperrt werden, weil auch unterhalb des Zwei-Phasen-Gebietes lediglich α-Eisen vorliegt (siehe Figur 2) und in diesem Bereich das schädliche Eisenkarbid entstehen würde. Folglich wäre eine lange Aufheizphase notwendig, die letztlich eine tote Prozeßzeit darstellt. Zur Vermeidung dieser Totzeit wird von der Sintertemperatur auf die Temperatur des Zwei-Phasen-Gebietes (α- und γ-Eisen) heruntergekühlt. Dadurch wird zugleich die beim Sintern zugeführte Wärmeenergie ausgenutzt.

Wird die Wärmebehandlung vorzugsweise bei einer Temperatur von 1120°C durchgeführt, befinden sich 40 % des Werkstoffvolumens des höhermolybdänlegierten Sinterstahls in dem notwendigen Gitterstrukturbereich des γ-Eisens, wenn der Molybdän-Gehalt 3,5 Gew% beträgt. Hierdurch wird die anfängliche Aufnahme von Kohlenstoff begünstigt.

In bevorzugter Ausgestaltung der Erfindung ist vorgesehen, neben der zusätzlichen Wärmebehandlung nach dem Sintern anschließend die Einsatzhärtung bei den üblichen Einsatzhärtetemperaturen von 840 bis 950°C durchzuführen. Hierdurch wird erreicht, daß mittels der zwischen der Sinterung und der Einsatzhärtung durchgeführten zusätzlichen Wärmebehandlung eine Aktivierung des höhermolybdänlegierten Sinterstahls erfolgt, so daß das Einbauen von Kohlenstoff möglich wird, ohne daß es zur Bildung eines spröden Karbidnetzes kommt.

Weitere vorteilhafte Ausgestaltungen der Erfindung ergeben sich aus den übrigen in den Unteransprüchen genannten Merkmalen.

### Zeichnung

Die Erfindung wird nachfolgend in einem Ausführungsbeispiel anhand der zugehörigen Zeichnungen näher erläutert. Es zeigen: Figur 1 ein Blockdiagramm des Verfahrens zum Einsatzhärten von höhermolybdänlegierten Sinterstählen und Figur 2 ein Zustandsschaubild von molybdänlegierten Sinterstählen.

### Beschreibung des Ausführungsbeispiels

Anhand des in Figur 1 dargestellten Flußdiagramms soll der Ablauf des erfindungsgemäßen Verfahrens zum Einsatzhärten von höhermolybdänlegierten Sinterstählen verdeutlicht werden. In einem ersten Verfahrensschritt 10 wird der in Pulverform vorliegende molybdänhaltige Stahl zu einem Formkörper beliebiger geometrischer Gestalt verpreßt. Der Molybdängehalt des Stahls beträgt beispielsweise 3,5 %. In einem zweiten Verfahrensschritt 12 erfolgt anschließend die Sinterung der zuvor gepreßten Formkörper bei einer Sintertemperatur von 1250°C. Hierbei befindet sich das Sintermaterial, wie anhand des in Figur 2 gezeigten Zustandsschaubildes von molybdänhaltigen Sinterstählen nach Höganäs verdeutlicht wird, ausschließlich im Gitterstrukturbereich des α-Eisens. Die Sinterung erfolgt unter einer Schutzgasatmosphäre, beispielsweise unter Wasserstoff oder im Vakuum.

In einem nächsten Verfahrensschritt 14 wird der zuvor gesinterte höhermolybdänlegierte Sinterstahl einer weiteren Wärmebehandlung bei einer Temperatur von beispielsweise 1120°C unterzogen. Diese Wärmebehandlung findet unter Zufuhr von kohlenstoffhaltiger Atmosphäre statt. Dabei wird der Sinterstahl zweckmäßigerweise von der Sintertemperatur heruntergekühlt. Die Wärmebehandlung findet somit unmittelbar nach dem Sintern statt.

Bei einer Temperatur von 1120°C befinden sich, wie wiederum das Zustandsschaubild in Figur 2 verdeutlicht, 40 % des Werkstoffvolumens des molybdänlegierten Sinterstahls im Bereich des γ-Eisens. Hierdurch wird die Aufnahme von Kohlenstoff aus der umgebenden Atmosphäre in die Gitterstruktur des molybdänlegierten Sinterstahls begünstigt. Die während des Verfahrensschrittes 14 durchgeführte Wärmebehandlung kann sehr vorteilhaft beispielsweise gleich in dem Ofen durchgeführt werden, in dem die Sinterung gemäß dem Verfahrensschritt 12 durchgeführt wird. Bei geringeren Anteilen an gelöstem Kohlenstoff in dem molybdänlegierten Sinterstahl wandelt sich bei der Temperatur von 1120°C, mit der die Wärmebehandlung durchgeführt wird, auch das Restvolumen des Werkstoffs in die Gitterstruktur des γ-Eisens um.

In einem nächsten Verfahrensschritt 18 erfolgt ein Einsatzhärten des zuvor gesinterten und gemäß Verfahrensschritt 14 wärmebehandelten höhermolybdänlegierten Sinterstahls. Dieses Einsatzhärten erfolgt bei Temperaturen von 840°C bis 950°C unter Zufuhr der kohlenstoffhaltigen Atmosphäre oder anderer - hier nicht näher zu betrachtender - kohlenstoffabgebender Mittel. Durch die zuvor durchgeführte Wärmebehandlung gemäß Verfahrensschritt 14 erfolgte somit eine Aktivierung des molybdänlegierten Sinterstahls, so daß durch die Einsatzhärtung in dem Verfahrensschritt 18 auch unter den hier gegebenen niedrigeren Temperaturen der Einbau von Kohlenstoff in die Randzonen des Formkörpers möglich ist, ohne daß es zur Bildung von einem spröden Karbidnetz kommt. Nach dem Einsatzhärten im Verfahrensschritt 18 kann der insgesamt erfindungsgemäß behandelte molybdänlegierte Sinterstahl einer hier mit 16 bezeichneten speziellen Verwendung zugeführt werden.

In der Figur 2 ist das bereits erwähnte Zustandsschaubild von molybdänlegiertem Stahl gezeigt. Über den Gewichtsprozenten GP des Molybdängehaltes in Prozent ist die Temperatur T in °C aufgetragen. Anhand der eingetragenen Trennlinien zwischen den sich in dem molybdänlegierten Sinterstahl einstellenden Gitterstruktur bei unterschiedlichen Temperaturen wird der α-Eisenbereich, der γ-Eisenbereich und der zwischen diesen Bereichen liegende Mischbereich aus γ- beziehungsweise α-Eisen verdeutlicht. Beispielhaft ist ein Molybdängehalt von 3,5 % eingetragen, wobei deutlich wird, daß bei einer Sintertemperatur von 1250°C, wie im Verfahrensschritt 12 zu Figur 1 erläutert, sich der molybdänlegierte Sintrestahl ausschließlich in seinem α-Eisen-Bereich befindet.

## Patentansprüche

1. Verfahren zum Einsatzhärten von höhermolybdänlegierten Sinterstählen mit einem Molybdängehalt von ≥ 2 Gewichtsprozent, **dadurch gekennzeichnet, dass** die Sinterstähle unmittelbar nach dem Sintern, auf einen Temperaturbereich abgekühlt werden, bei dem im Sinterstahl ein Mindestanteil an γ-Eisen von 40% vorliegt, und dass in diesem Temperaturbereich die Sinterstähle einer Wärmebehandlung unter Anwesenheit von Kohlenstoff unterzogen werden.

2. Verfahren nach Anspruch 1, **dadurch gekennzeichnet, daß** die Wärmebehandlung in einem Temperaturbereich von 1050°C bis 1200°C, vorzugsweise 1120°C durchgeführt wird.

3. Verfahren nach Anspruch 1 oder 2, **dadurch gekennzeichnet, daß** während der Wärmebehandlung die molybdänlegierten Sinterstähle mit einem kohlenstoffabgebenden Mittel beaufschlagt werden.

4. Verfahren nach einem der Ansprüche 1 bis 3, **dadurch gekennzeichnet, daß** der Sinterstahl einen Molybdängehalt von 2 bis 4 Gew%, vorzugsweise von 3,5 Gew% aufweist.

5. Verfahren nach einem der vorhergehenden Ansprüche, **dadurch gekennzeichnet, daß** im Anschluß an die Wärmebehandlung die Einsatzhärtung bei Temperaturen von 840°C bis 950°C durchgeführt wird.

## Claims

1. Process for case-hardening molybdenum-alloyed sintered steels with a relatively high molybdenum content of ≥ 2 per cent by weight, **characterized in that** the sintered steels are cooled immediately after the sintering to a temperature range in which the sintered steel contains at least 40% γ-iron, and in that in this temperature range the sintered steels are subjected to a heat treatment in the presence of carbon.

2. Process according to Claim 1, **characterized in that** the heat treatment is carried out in a temperature range of from 1050°C to 1200°C, preferably 1120°C.

3. Process according to Claim 1 or 2, **characterized in that** during the heat treatment the molybdenum-alloyed sintered steels are exposed to an agent which releases carbon.

4. Process according to one of Claims 1 to 3, **characterized in that** the sintered steel has a molybdenum content of from 2 to 4% by weight, preferably of 3.5% by weight.

5. Process according to one of the preceding claims, **characterized in that** the heat treatment is followed by the case-hardening at temperatures of from 840°C to 950°C.

## Revendications

1. Procédé de cémentage d'acier fritté fortement allié au molybdène, ayant une teneur de molybdène ≥ 2 % en poids,
**caractérisé en ce qu'**
immédiatement après le frittage on refroidit les aciers frittés vers une plage de température dans laquelle l'acier fritté a une teneur minimale de 40 % de fer γ, et
dans cette plage de température on soumet les aciers frittés à un traitement thermique en présence de carbone.

2. Procédé selon la revendication 1,
**caractérisé en ce qu'**
on effectue le traitement thermique dans une plage de température comprise entre 1050°C et 1200°C et de préférence à 1120°C.

3. Procédé selon l'une quelconque des revendications 1 ou 2,
**caractérisé en ce que**
pendant le traitement thermique on soumet les aciers frittés alliés au molybdène à un agent fournissant du carbone.

4. Procédé selon l'une quelconque des revendications 1 à 3,
**caractérisé en ce que**
l'acier fritté a une teneur en molybdène comprise entre 2 et 4 % en poids et de préférence égale à 3,5 % en poids.

5. Procédé selon l'une quelconque des revendications précédentes,
**caractérisé en ce qu'**
après le traitement thermique on effectue la cémentation à des températures comprises entre 840°C et 950°C.
